# EUROPÄISCHE PATENTSCHRIFT

(11) **EP 1 270 767 B1**
(45) Veröffentlichungstag und Bekanntmachung des Hinweises auf die Patenterteilung: **17.12.2003**
(21) Anmeldenummer: 01114981.2
(22) Anmeldetag: 20.06.2001
(51) Int. Cl.: C25F 1/00

(54) **Verfahren zum Reinigen und Passivieren von Leichtmetalllegierungsoberflächen**
Process for cleaning and passivating light metal alloy surfaces
Procédé pour le nettoyage et la passivation de surfaces d'alliages de métaux légers

(43) Veröffentlichungstag der Anmeldung: 02.01.2003
(73) Patentinhaber: Franz, Wolf-Dieter, 82538 Geretsried (DE)
(72) Erfinder: Franz, Wolf-Dieter, 82538 Geretsried (DE)
(74) Vertreter: Szynka, Dirk

(56) Entgegenhaltungen:
- FR-A- 2 298 619
- US-A- 5 997 721
- DATABASE CA [Online] CHEMICAL ABSTRACTS SERVICE, COLUMBUS, OHIO, US; LARKE, L. W. ET AL: "A method for the electrolytic polishing and etching of some aluminum-silver alloys, commercial pure aluminum, and pure magnesium" retrieved from STN Database accession no. 44:17183 CA XP002186406 & METALLURGIA (1950), 41, 172-4, 1950,
- DATABASE WPI Section Ch, Week 198604 Derwent Publications Ltd., London, GB; Class M12, AN 1986-025789 XP002186407 & JP 60 248898 A (TAGUCHI C), 9. Dezember 1985 (1985-12-09)

## Beschreibung

Diese Erfindung bezieht sich auf ein neues Verfahren zum Behandeln von Oberflächen von Leichtmetalllegierungen. Ziel der Behandlung ist eine Reinigung und gewisse Konservierung der gereinigten Oberfläche. Die Leichtmetalllegierungen, auf die diese Erfindung abzielt, enthalten einen wesentlichen Anteil Al und/oder einen wesentlichen Anteil Mg.

Es sind eine Vielzahl von Verfahren zum Reinigen von Leichtmetalllegierungsoberflächen bekannt. Zum Teil leiden diese bekannten Verfahren an dem Nachteil, dass eine größere Zahl aufeinander folgender Behandlungsschritte und damit ein vergleichsweise großer Aufwand nötig sind. Zu einem anderen Teil weisen die bekannten Verfahren ungenügende Reinigungswirkungen bezüglich bestimmter Substanzen auf, beispielsweise werden Trennmittelrückstände, etwa Polysilane, nicht wirklich zuverlässig entfernt.

Es ist außerdem bekannt, dass Oberflächen von Leichtmetalllegierungen nach einem Reinigungsverfahren durch oxidierende Behandlungen passiviert und damit in gewissem Sinn konserviert werden können. Der Begriff Oxidation ist hierbei im chemischen Sinn allgemein zu verstehen, er umfasst also neben der Reaktion mit Sauerstoff, die bei Legierungen mit hohem Al-Anteil in Betracht kommt, auch eine Reaktion mit Fluoridionen bei Legierungen mit höherem Mg-Anteil.

Die bekannten Reinigungs- und Passivierungsverfahren sind teilweise nachteilig, weil sie gesundheitlich problematische Substanzen enthalten, etwa Salpetersäure, die nitrose Gase freisetzt. Außerdem ist es konventionellerweise schwierig, den Passivierungsschritt mit der Reinigung in solcher Weise zu kombinieren, dass die gereinigte Oberfläche vor der Passivierung nicht wieder in ihrer Qualität verschlechtert wird.

Die FR 2298619 A bezieht sich auf ein Verfahren zur Herstellung sehr dünner und damit elektrisch nicht zu stark isolierender Oxidschichten auf Aluminiumlegierungen. Dabei wird bei einer Wechselstrombehandlung in einer Phosphorsäurelösung mit einem oberflächenaktivem Mittel 3-10 Sekunden geätzt. Die XP002186406 spricht von der anodischen Ätzung von Al-Ag-Legierungen in Phosphorsäure und Alkohol. Davor wird mechanisch und mit Lösungsmitteln gereinigt.

Dieser Erfindung liegt insgesamt das technische Problem zugrunde, ein sowohl hinsichtlich seiner Reinigungseigenschaften als auch hinsichtlich seiner Unempfindlichkeit gegen die Legierungszusammensetzung als auch in ökonomischer Hinsicht effizientes Verfahren zum Reinigen und Passivieren von Leichtmetalllegierungsoberflächen anzugeben.

Die Erfindung richtet sich auf ein Verfahren zum Reinigen von Leichtmetalllegierungsoberflächen mit einem Behandlungsschritt in einer Lösung, die Phosphorsäure und einen Alkohol enthält, bei dem die Oberfläche anodisch geschaltet ist, gekennzeichnet durch einen Oxidationsschritt mit einer wässrigen Lösung eines Oxidationsmittels oder von Fluoridionen.

Vorteilhafte Ausgestaltungen des erfindungsgemäßen Verfahrens sind in den abhängigen Ansprüchen aufgeführt.

Es hat sich herausgestellt, dass mit dem erfindungsgemäßen anodischen Reinigungsverfahren eine sehr gründliche und gleichzeitig breite Reinigungswirkung erzielt wird. Der anodische Reinigungsschritt in der Lösung mit Phosphorsäure und dem Alkohol hat sowohl hinsichtlich einer Entfettung als auch Anätzung der Oberfläche eine gute Effizienz und ist außerdem in der Lage, auch problematische Rückstände wie etwa Polysilantrennmittel zu entfernen.

Infolge des anodischen Betriebs ist dem erfindungsgemäßen Reinigungsverfahren eine gewisse inhibierende Wirkung inhärent, indem durch anodische Sauerstoffreaktionen der Leichtmetalloberfläche ein zu großer Materialabtrag verhindert wird. Dies gilt sowohl für Leichtmetalllegierungen mit höherem Al-Anteil als auch für solche mit höherem Mg-Anteil.

Im Detail läßt sich die Reinigungswirkung und insbesondere die Ätzwirkung durch die Wahl der elektrischen Parameter des anodischen Reinigungsbetriebs einstellen und damit in Abhängigkeit von der speziell in Betracht kommenden Legierung optimieren. Beispielsweise kann mit einer bestimmten anodischen Stromdichte gearbeitet werden. Damit hat man einen Optimierungsparameter in der Hand, der die Lösungszusammensetzung nicht verändert. Es kann damit auch bei ein und derselben Lösung mit verschiedenen Legierungen optimal gearbeitet werden. Natürlich lässt sich auch die Lösungszusammensetzung legierungsabhängig optimieren, wenngleich die Erfinder hier keine kritischen Abhängigkeiten feststellen konnten.

Als Alkohol kommen die üblichen Alkohole wie Methanol, Ethanol, Propanol, Butanol und höherwertige Alkohole sowie deren Derivate wie etwa Isopropanol in Betracht. Außerdem aber auch Diole, Polyether und andere Alkohole. Eine günstige Wahl sind Butanol und Isopropanol. Natürlich können auch zwei oder mehrere Alkohole in Mischung auftreten.

Bei einer weiteren Ausgestaltung des erfindungsgemäßen Verfahrens werden Fluoridionen verwendet, um eine Passivierung der Oberfläche zu erzielen. Die Fluoridionen werden in einer außerdem Phosphorsäure enthaltenen Lösung eingesetzt, wobei die Oberfläche auch bei diesem Behandlungsschritt anodisch geschaltet ist. Dieser Behandlungsschritt kann im übrigen mit dem bereits geschilderten Behandlungsschritt in der Phosphorsäure und den Alkohol enthaltenden Lösung zusammenfallen, wobei die Lösung also Phosphorsäure, den Alkohol und außerdem Fluoridionen enthält. Die Schritte können jedoch auch getrennt werden, wobei der Schritt mit der Fluoridionen enthaltenden Lösung zeitlich nach dem zunächst beschriebenen Schritt erfolgt. Bei diesem zeitlich späteren Schritt kann die Lösung zur Optimierung ihrer Reinigungseigenschaften neben der Phosphorsäure und den Fluoridionen außerdem auch den oder einen anderen Alkohol (bzw. die oder eine andere Alkoholmischung) enthalten.

Die Fluoridionen können in verschiedenster Weise vorliegen, etwa als Alkalifluorid, Ammonium-(bi)-Fluorid oder als Flusssäure.
Die Behandlung mit der Fluoridionenlösung bietet sich vor allem für Leichtmetalllegierungen mit einem wesentlichen Mg-Anteil an, in denen dann MgF₂ als oder in der Passivierungsschicht entsteht. Besonders bevorzugt ist der Schritt mit den Fluoridionen dann, wenn die Leichtmetalllegierung einen Mg-Anteil von 50 Gewichtsprozent und darüber aufweist.

Außerdem ist der Fluoridionenschritt bevorzugt für Leichtmetalllegierungen mit einem Si-Anteil, vorzugsweise wenn dieser bei 0,1, insbesondere bei 0,5 oder 1 oder 2 Gewichtsprozent und darüber liegt. Bei kleinen Si-Konzentrationen wird man eher kleine Fluoridkonzentrationen wählen. Der Fluoridionenschritt kann also auch bei Leichtmetalllegierungen mit einem geringen oder verschwindenden Mg-Anteil vorteilhaft sein.

Das erfindungsgemäße Reinigungs- und Passivierungsverfahren kann vorteilhafterweise mit einem alkalischen Spülschritt, etwa in alkalisiertem Wasser mit einem pH-Wert von vorzugsweise 10 und darüber, abgeschlossen werden. Der alkalische Spülschritt ist insbesondere dann günstig, wenn die Passivierungsoberfläche von MgF₂ dominiert, und weniger günstig dann, wenn sie von Al₂O₃ dominiert ist, jedenfalls bei den genannten hohen pH-Werten.

Bei wesentlichen Al-Anteilen, insbesondere bei solchen von 60 Gewichtsprozent und darüber, ist es bevorzugt, dass man dem Behandlungsschritt in der Lösung mit Phosphorsäure und dem Alkohol und gegebenenfalls dem Behandlungsschritt in der Lösung mit Fluorid und u.U. weiteren Behandlungsschritten (die erfindungsgemäß jedoch nicht bevorzugt sind) abschließend einen zusätzlichen Passivierungsschritt in einem wässrigen Oxidationsmittel nachfolgen lässt. Dieses Oxidationsmittel kann beispielsweise eine Persulfatlösung oder eine Lösung von Peroxomonoschwefelsäure (Carosche Säure) sein. Der Passivierungsschritt in dem Oxidationsmittel soll dabei nach einem eventuellen Behandlungsschritt in einer Fluoridlösung erfolgen.

Der Oxidationsschritt ist auf einer fluoridbeschichteten Oberfläche einer Leichtmetalllegierung mit hohem Mg-Anteil nicht notwendig. Wenn er in zu saurem Bereich durchgeführt wird, kann er die Fluoridpassivierung auch beschädigen (etwa bei pH 6 und darunter).

Folgende quantitative Bereiche haben sich als vorteilhaft herausgestellt: Der Fluoridionenanteil in der betreffenden Gesamtlösung kann einen Wert zwischen 0,1, 0,3 oder 0,5 Gewichtsprozent als Untergrenze und 30, 20 oder 10 Gewichtsprozent als Obergrenze haben.

Die anodische Stromdichte auf der anodisch gepolten Leichtmetalllegierungsoberfläche liegt zwischen 10, vorteilhafterweise 30 oder 50 A/m² als Untergrenze und 500 A/m² als Obergrenze und wird, wie bereits zuvor ausgeführt, als Optimierungsparameter abhängig von der Legierungszusammensetzung, dem vertretbaren Materialabtrag und der erforderlichen Reinigungswirkung verwendet.

Günstige Temperaturen für die Lösungen der anodischen Reinigungsschritte liegen zwischen 10 und 40° C.

Die gesamte Behandlungszeit der anodischen Reinigungsschritte (bei mehreren in der Summe) liegt zwischen 10 Sekunden und 5 Minuten und hängt stark von der eingestellten Stromdichte, dem vertretbaren Materialabtrag und dem Verschmutzungsgrad ab.

Der Anteil der Phosphorsäure an den Lösungen für die anodischen Reinigungsschritte liegt bei 30-90 Vol.%, wobei die Phosphorsäure innerhalb dieses Volumenanteils 50-95 gewichtsprozentig sein kann. Das bezieht sich insbesondere auf Lösungen mit Alkoholanteil, die vorteilhafterweise außer dem genannten Volumenanteil der Phosphorsäure von 30-90 Vol.% im Rest im wesentlichen aus dem Alkohol(-gemisch) und gegebenenfalls dem Fluorid besteht.

Die Reinigungswirkung des erfindungsgemäßen Verfahrens ist so gründlich und breit gestreut, dass chemische Vorbehandlungsschritte vor dem Einbringen in die Phosphorsäure und den Alkohol enthaltende Lösung entfallen können und aus Ökonomiegründen auch vorteilhafterweise wegfallen sollten. Die zu behandelnden Oberflächen können also direkt und trocken eingebracht werden.

Ein besonderer Vorteil der Erfindung liegt außerdem darin, dass sich auch auf regenerierten Leichtmetalllegierungen gute Ergebnisse erzielen lassen, insbesondere kein Schlamm entsteht. Die metallischen Verunreinigungen von Regeneratmaterial haben bei konventionellen Verfahren zu erheblichen Problemen in der Reinigung geführt und häufig eine Reinigung und nachfolgende gute Beschichtung ganz verhindert. Auch bei größerem Al-Anteil bleiben die Oberflächen in den erfindungsgemäßen anodischen Bädern metallisch blank, so dass die erwähnte anschließende Oxidation auch salpetersäurefrei erfolgen kann.

Eine bevorzugte Anwendung der Erfindung liegt in der Vorbereitung von Leichtmetalllegierungsoberflächen für eine anschließende Beschichtung beliebiger Art. Für die Qualität der Beschichtung kommt es auf die Sauberkeit der Oberfläche wesentlich an, und zwar sowohl im Hinblick auf die optischen Eigenschaften als auch auf die Belastbarkeit der Beschichtung. Insbesondere bezieht sich die Erfindung dabei auf eine anschließende Metallisierung, die vorzugsweise außenstromlos erfolgen sollte. Insoweit richtet sich die Erfindung auch auf das Gesamtverfahren aus der beschriebenen Reinigung und Passivierung und der nachfolgenden Beschichtung, insbesondere Metallisierung.

Im Folgenden werden zwei Ausführungsbeispiele für die Erfindung beschrieben, wobei dabei offenbarte Einzelmerkmale auch in anderen Kombinationen erfindungswesentlich sein können.

Als typisches Beispiel für eine Legierung mit höherem Mg-Anteil wird AZ91 gewählt, wobei auch AM50 oder AZ31 in Frage kämen. Die AZ91-Legierung wird ohne weitere chemische Reinigung trocken in ein Bad aus 60 prozentiger Phosphorsäure (H₃PO₄) mit 40 Vol.% Butanol eingebracht, und zwar anodisch gepolt. Die Stromdichte liegt beispielsweise bei 20 A/m² bei einer Temperatur von 25° C und einer Behandlungszeit, die etwa bei 30 s liegen kann.

Danach wird die AZ91-Legierung in ein zweites Bad gebracht, das eine mit der genannten Zusammensetzung identische Zusammensetzung aufweist, jedoch darüber hinaus 2 Gewichtsprozent Ammoniumbifluorid enthält. Es erfolgt eine weitere anodische Reinigung bei gleicher Stromdichte für weitere 20s.

Danach werden die AZ91-Teile in alkalisiertem Wasser (pH leicht über 10) gespült. Die AZ91-Oberfläche ist nun durch eine Fluoridschicht passiviert und kann in konventioneller Weise metallisiert werden. Bei dem Ausführungsbeispiel wird dazu eine chemische Konversionsbeschichtung mit Zn, Ni oder Cu oder einer Legierung daraus gewählt.

Das zweite Ausführungsbeispiel richtet sich auf eine Legierung mit hohem Al-Anteil, also technisches Aluminium, nämlich GdAlSi8Cu3. Da diese Legierung Si enthält, wird das bei dem ersten Ausführungsbeispiel erwähnte Fluoridbad auch hier verwendet. Es können die gleichen quantitativen Parameter gewählt werden, jedoch entfällt der Spülschritt in dem alkalisierten Wasser. Stattdessen wird mit neutralem Wasser (pH etwa 7) gespült und danach mit einer Persulfatlösung zusätzlich oxidiert, um die Passivierungsschicht zu verstärken. Diese Behandlung gilt auch etwa für GdAl-Si9Cu3.

Die so behandelten Teile können dann wiederum chemisch verzinkt, vernickelt oder verkupfert oder mit Legierungen daraus beschichtet werden. Bei der chemischen Konversionsbeschichtung werden die Passivierungsschichten gelöst bzw. konvertiert, so dass ein guter und direkter Kontakt zwischen den Metallen entsteht.

Ein besonderer Vorteil besteht darin, dass die abschließende Oxidation der Al-Legierung salpetersäurefrei erfolgen kann, da eine metallisch blanke Oberfläche vorliegt. Somit entstehen keine nitrosen Gase wie bei konventionellen Verfahren, womit zum einen der technische Aufwand für Absaugung und Abgasreinigung entfällt und zum anderen keine Genehmigungspflicht nach den einschlägigen Vorschriften (in Deutschland BlmschG) vorliegt.

Wenn die Leichtmetalllegierungen beispielsweise aus einem Druckgussverfahren stammen, so sind sie in der Regel mit Formtrennmitteln kontaminiert. Auch diese werden bei den dargestellten Reinigungsverfahren zuverlässig und vollständig entfernt.

## Patentansprüche

1. Verfahren zum Reinigen von Leichtmetalllegierungsoberflächen mit einem Behandlungsschritt in einer Lösung, die 30 - 90 Vol.% Phosphorsäure und einen Alkohol enthält,
bei dem die Oberfläche anodisch geschaltet ist und mit einer Stromdichte im Bereich von 10 - 500 A/m² zwischen 10 s und 5 min behandelt wird,
bei welchem Verfahren ein Oxidationsschritt mit einer wässrigen Lösung eines starken Oxidationsmittels, wie z. B. Persulfatlösung oder Peroxomonoschwefelsäurelösung, oder eine Behandlung in einer Lösung von 0.1 - 10 Gew.% Fluoridionen erfolgt.

2. Verfahren nach Anspruch 1 mit einem Behandlungsschritt in einer Lösung, die Phosphorsäure und Fluoridionen enthält, bei dem die Oberfläche anodisch geschaltet ist.

3. Verfahren nach Anspruch 1 oder 2 mit einem abschließenden alkalischen Spülschritt.

4. Verfahren nach Anspruch 2, auch in Verbindung mit Anspruch 3, bei dem die Leichtmetalllegierung Si in einem Anteil von zumindest 0,1 Gewichtsprozent enthält.

5. Verfahren nach Anspruch 2, auch in Verbindung mit Anspruch 3 oder Anspruch 4, bei dem die Leichtmetalllegierung Mg in einem Anteil von zumindest 50 Gewichtsprozent enthält.

6. Verfahren nach Anspruch 2, auch in Verbindung mit einem der Ansprüche 3 - 5, bei dem die Behandlungsschritte in der Lösung mit Phosphorsäure und einem Alkohol und in der Lösung mit Phosphorsäure und Fluorid in einem Behandlungsschritt in einer Lösung zusammengefasst sind, die Phosphorsäure, einen Alkohol und Fluorid enthält.

7. Verfahren nach Anspruch 2, auch in Verbindung mit einem der Ansprüche 3 - 5, bei dem zunächst der Behandlungsschritt in der Lösung mit Phosphorsäure und einem Alkohol durchgeführt wird und daraufhin der Behandlungsschritt in der Lösung mit Phosphorsäure und Fluorid getrennt durchgeführt wird.

8. Verfahren nach Anspruch 7, bei der die Lösung mit Phosphorsäure und Fluorid außerdem einen Alkohol enthält.

9. Verfahren nach Anspruch 1, bei dem die Leichtmetalllegierung Al in einem Anteil von zumindest 60 Gewichtsprozent enthält
und bei dem nach einem Behandlungsschritt in der Lösung mit Phosphorsäure und einem Alkohol ein weiterer Behandlungsschritt in einem wässrigen Oxidationsmittel erfolgt.

10. Verfahren nach einem der vorstehenden Ansprüche, bei dem während dem oder den Behandlungsschritten in der oder den Lösungen mit Phosphorsäure, bei denen die Leichtmetalllegierung anodisch gepolt ist, die Temperatur der Lösung zwischen 10° und 40° C liegt.

11. Verfahren nach einem der vorstehenden Ansprüche, bei dem der Rest der Lösung im wesentlichen aus zumindest einem Alkohol und gegebenenfalls zumindest einem Fluorid besteht.

12. Verfahren nach Anspruch 11, bei dem die Phosphorsäure in dem Volumenanteil 50 - 95 gewichtsprozentig ist.

13. Verfahren nach einem der vorstehenden Ansprüche, bei dem die Leichtmetalllegierungsoberfläche ohne chemische Vorbehandlung in die Lösung mit Phosphorsäure und dem Alkohol eingebracht wird.

14. Verfahren nach einem der vorstehenden Ansprüche, bei dem die Leichtmetalllegierung aus Regeneratmaterial besteht.

15. Verfahren zum Beschichten einer Leichtmetalllegierungsoberfläche, bei dem die Leichtmetalllegierungsoberfläche zunächst mit einem Verfahren nach einem der Ansprüche 1 - 14 gereinigt und passiviert und danach beschichtet wird.

16. Verfahren nach Anspruch 15, bei dem die Beschichtung eine außenstromlose Metallisierung ist.

## Claims

1. A method of cleaning light metal alloy surfaces including a treatment step in a solution, which includes 30-90 vol.% phosphoric acid and an alcohol, in which the surface is anodically connected and is treated for between 10 s and 5 min with a current density in the range of 10-500 A/m², in which method an oxidation step occurs with an aqueous solution of a strong oxidising agent, such as persulphate solution or peroxomonosulphuric acid solution, or a treatment in a solution of 0.1-10 wt.% fluoride ions.

2. A method as claimed in Claim 1 including a treatment step in a solution, which contains phosphoric acid and fluoride ions, in which the surface is anodically connected.

3. A method as claimed in Claim 1 or 2 including a final alkaline washing step.

4. A method as claimed in Claim 2, also in conjunction with Claim 3, in which the light metal alloy contains Si in an amount of at least 0.1 weight percent.

5. A method as claimed in Claim 2, also in conjunction with Claim 3 or Claim 4, in which the light metal alloy contains Mg in an amount of at least 50 weight percent.

6. A method as claimed in Claim 2, also in conjunction with one of Claims 3-5, in which the treatment steps in the solution with phosphoric acid and an alcohol and in the solution with phosphoric acid and fluoride are combined into one treatment step in one solution, which contains the phosphoric acid, an alcohol and fluoride.

7. A method as claimed in Claim 2, also in conjunction with one of Claims 3-5, in which firstly the treatment step in the solution with phosphoric acid and an alcohol is performed and then the treatment step in the solution with phosphoric acid and fluoride is performed separately.

8. A method as claimed in Claim 7, in which the solution with phosphoric acid and fluoride also contains an alcohol.

9. A method as claimed in Claim 1, in which the light metal alloy contains Al in an amount of at least 60 weight percent and in which after a treatment step in the solution with phosphoric acid and an alcohol a further treatment step occurs in an aqueous oxidising agent.

10. A method as claimed in one of the preceding claims, in which, during the treatment step or steps in the solution or solutions with phosphoric acid, in which the light metal alloy is of anodic polarity, the temperature of the solution is between 10° and 40°C.

11. A method as claimed in one of the preceding claims, in which the remainder of the solution substantially consists of at least one alcohol and optionally at least one fluoride.

12. A method as claimed in Claim 11, in which the phosphoric acid in the volumetric proportion is 50-95 weight percent.

13. A method as claimed in one of the preceding claims, in which the light metal alloy surface is introduced without chemical pretreatment into the solution with phosphoric acid and the alcohol.

14. A method as claimed in one of the preceding claims, in which the light metal alloy consists of reclaimed material.

15. A method of coating a light metal alloy surface, in which the light metal alloy surface is firstly cleaned and passivated with a method as claimed in one of Claims 1-14 and is then coated.

16. A method as claimed in Claim 15, in which the coating process is a metallisation process without external current.

## Revendications

1. Procédé de nettoyage des surfaces d'alliages de métaux légers comprenant une étape de traitement dans une solution contenant 30 à 90 % en volume d'acide phosphorique et un alcool, dans lequel la surface est anodique et est traitée avec une intensité de courant dans la plage allant de 10 à 500 A/m² entre 10 s et 5 min, ledit procédé comprenant une étape d'oxydation avec une solution aqueuse d'un agent d'oxydation fort, comme par exemple une solution de persulfate ou une solution d'acide peroxomonosulfurique, ou un traitement dans une solution de 0,1 à 10 % en poids d'ions fluorure.

2. Procédé selon la revendication 1, comprenant une étape de traitement dans une solution qui comprend de l'acide phosphorique et des ions fluorure, dans lequel la surface est anodique.

3. Procédé selon la revendication 1 ou 2, comprenant une étape finale de rinçage à l'alcalin.

4. Procédé selon la revendication 2, également en relation avec la revendication 3, dans lequel l'alliage de métaux légers comprend du Si en une partie d'au moins 0,1 % en poids.

5. Procédé selon la revendication 2, également en relation avec la revendication 3 ou la revendication 4, dans lequel l'alliage de métaux légers comprend du Mg en une partie d'au moins 50 % en poids.

6. Procédé selon la revendication 2, également en relation avec l' une quelconque des revendications 3 à 5, dans lequel les étapes de traitement en solution avec l'acide phosphorique et un alcool et en solution avec l'acide phosphorique et le fluorure sont rassemblées en une étape de traitement dans une solution qui comprend l'acide phosphorique, un alcool et du fluorure.

7. Procédé selon la revendication 2, également en relation avec l'une quelconque des revendications 3 à 5, dans lequel on réalise d'abord l'étape de traitement en solution avec l'acide phosphorique et un alcool et ensuite on réalise séparément l'étape de traitement en solution avec l'acide phosphorique et le fluorure.

8. Procédé selon la revendication 7, dans lequel la solution avec l'acide phosphorique et le fluorure comprend en outre un alcool.

9. Procédé selon la revendication 1, dans lequel l'alliage de métaux légers comprend du Al en une partie d'au moins 60 % en poids, et dans lequel, après une étape de traitement en solution avec de l'acide phosphorique et un alcool, il s'ensuit une autre étape de traitement dans un agent d'oxydation aqueux.

10. Procédé selon l'une quelconque des revendications précédentes, dans lequel, pendant la ou les étapes de traitement en solution ou en solutions avec de l'acide phosphorique, dans lesquelles l'alliage de métaux légers est polarisé à l'anode, la température de la solution se situe entre 10° et 40°C.

11. Procédé selon l'une quelconque des revendications précédentes, dans lequel le reste de la solution se compose essentiellement d'au moins un alcool et éventuellement d'au moins un fluorure.

12. Procédé selon la revendication 11, dans lequel l'acide phosphorique dans la partie en volume est de 50 à 95 % en poids.

13. Procédé selon l'une quelconque des revendications précédentes, dans lequel la surface de l'alliage de métaux légers est introduit dans la solution avec l'acide phosphorique et l'alcool sans prétraitement chimique.

14. Procédé selon l'une quelconque des revendications précédentes, dans lequel l'alliage de métaux légers se compose de matières recyclées.

15. Procédé de revêtement d'une surface d'alliage de métaux légers, dans lequel la surface de l'alliage de métaux légers est d'abord nettoyée avec un procédé selon l'une quelconque des revendications 1 à 14 et passivée et ensuite revêtue.

16. Procédé selon la revendication 15, dans lequel le revêtement est une métallisation dépourvue de courant parasite.
